# EUROPÄISCHE PATENTSCHRIFT

(11) **EP 0 080 641 B1**
(45) Veröffentlichungstag und Bekanntmachung des Hinweises auf die Patenterteilung: **28.08.1985**
(21) Anmeldenummer: 82110530.1
(22) Anmeldetag: 15.11.1982
(51) Int. Cl.: H01H 11/04, C22C 5/06

(54) **Verfahren zum Herstellen von Formteilen aus cadmiumfreien Silber-Metalloxid-Verbundwerkstoffen für elektrische Kontaktstücke**
Method of producing preforms of cadmium-free silver-metal oxide compound materials for electric contacts
Procédé de fabrication de pièces en matériaux composés d'argent et d'oxyde métallique sans cadmium pour contacts électriques

(30) Priorität: 26.11.1981 DE 3146972
(43) Veröffentlichungstag der Anmeldung: 08.06.1983
(73) Patentinhaber: SIEMENS AKTIENGESELLSCHAFT, 80333 München (DE)
(72) Erfinder: Schreiner, Horst, Dr.Prof., D-8500 Nürnberg (DE); Rothkegel, Bernhard, D-8500 Nürnberg (DE)

## Beschreibung

Die Erfindung bezieht sich auf ein Verfahren zum Herstellen von Formteilen aus cadmiumfreien Silber-Metalloxid-Verbundwerkstoffen mit mindestens zwei Metalloxid-Anteilen für elektrische Kontaktstücke mit einer löt- oder schweißfähigen zweiten Schicht, bei dem druckverdüstes und anschließend inneroxidiertes Silber-Legierungspulver (AgMe,Me?) mit Me, aus Zink (Zn) oder Zinn (Sn) in einer Menge von 12 bis 25 Vol.-% Oxid und Me₂ aus mindestens einem der Metalle Wismut (Bi), Blei (Pb), Kupfer (Cu), Indium (In) in einer Menge von 0,1 bis 2 Vol.-% Oxid zu Formteilen gepreßt und diese durch Sintern an Luft oder neutraler Atmosphäre und durch Nachpressen verdichtet werden.

Formteile aus Silber-Metalloxid-Verbundwerkstoffen werden im allgemeinen nach den Fertigungstechnologien klassifiziert: Sie können pulvermetallurgisch hergestellt werden, z. B. durch Sintern und Strangpressen von Silber-Metalloxid-Pulvermischungen bzw. durch Sintern und Verdichten solcher Silber-Legierungspulver, die zunächst in einem separaten Verfahrensschritt einer inneren Oxidation zur Erzeugung eines inneroxidierten Silber-Legierungspulvers (IOLP) unterzogen werden. Das erste Verfahren wird beispielsweise in der EP-A-0 024 349 beschrieben, während die Verwendung von inneroxidierten Legierungspulvern zur Herstellung der Verbundwerkstoffe speziell aus der AT-B-331 529 entnehmbar ist. Andererseits kann zur Fertigung von Formteilen auch zunächst eine innere Oxidation der Silber-Metall-Legierungen in Kompaktform durch Festkörperdiffusion von Sauerstoff erfolgen, was im einzelnen in der DE-A-2428 146 und weiterhin in der DE-A-2 428 147 beschrieben ist. Dazu wird ein Rohling der Legierung durch Schmieden und/oder Walzen in ein Blech. überführt, das anschließend über längere Zeiträume einer Sauerstoffatmosphäre ausgesetzt wird.

Speziell bei der AT-B-331 529 wird ein Silber-Legierungspulver mit mindestens einem Unedelmetall einer groben Teilchengrößenklasse durch innere Oxidation in ein IOLP überführt, welches anschließend durch Mahlung in ein Verbundpuler feinerer Teilchengrößenklasse zerkleinert wird, und anschließend den weiteren Verfahrensschritten zur Herstellung von Formteil-Kontaktstücken unterzogen wird. Dabei wird als Unedelmetall aufgrund der günstigen Schalleigenschaften durchweg auch Cadmium verwendet, wobei aber nach heutiger Einschätzung das Cadmiumoxid als toxisch zu bewerten ist.

Zwischenzeitlich entwickelte, cadmiumfreie Silbermetalloxid-Kontaktwerkstoffe können noch nicht alle Eigenschaftsforderungen, die an größere Schaltschütze gestellt werden, erfüllen. Kontaktwerkstoffe, z. B. aus AgSnO_{z} in stranggepreßter Ausführung weisen z. B. parallel zur Strangpreßrichtung eine zu hohe Erwärmung und störende Materialwanderung auf. Während die zu hohe Erwärmung durch einen Wolframoxid (W0₃)-Zusatz gemindert werden kann, tritt die störende Materialwanderung bei großen Schaltschützen noch immer auf. Lediglich ein AgSn0₂-Kontaktwerkstoff, senkrecht zur Strangpreßrichtung eingesetzt, zeigte keine Materialwanderung ; jedoch ist bei dieser Qualität die sichere Verbindungstechnik mit dem Träger noch nicht gelöst.

Es ist demzufolge notwendig, um eine geringe Umweltbelastung bei der Anwendung von Silbermetalloxid-Kontaktwerkstoffen zu erzielen, in neuartiger Weise cadmiumoxidfreie Silbermetalloxid-Kontaktwerkstoffe mit etwa gleichen Eigenschaftsspektrum wie Cadmiumoxid enthaltende Silbermetalloxid-Werkstoffe herzustellen.

Aufgabe der Erfindung ist daher, ein Verfahren anzugeben, mit dem es möglich ist, cadmiumoxidfreie AgSnOr oder AgZnO-Kontaktwerkstoffe als Formteile mit einer löt- oder schweißfähigen zweiten Schicht herzustellen.

Gemäß der Erfindung wird diese Aufgabe dadurch gelöst, daß a) das druckverdüste Silber-Legierungspulver wird in einer Mühle trocken oder naß gemahlen, um aus den rundlichen Legierungspulverteilchen plättchenförmige Teilchen herzustellen, b) die innere Oxidation wird in zwei Stufen durchgeführt, b1) in einem ersten Temperaturbereich zwischen 673 K und 773 K während 2 bis 6 Stunden und b2) in einem zweiten Temperaturbereich zwischen 873 K und 1 073 K während 0,5 bis 2 Stunden, und c) in einem Temperaturbereich zwischen 973 K und 1 173 gesintert wird.

Es kann z. B. vorteilhaft sein, daß das inneroxidierte Verbundpulver vor dem Sintern einer weiteren Mahlung unterzogen wird.

Anhand von Ausführungsbeispielen und der Zeichnung wird die Erfindung noch näher beschrieben. Es zeigen
Figur 1 in schematischer Darstellung im Querschnitt ein Pulverteilchen vor dem Mahlen.
Figur 2 in schematischer Darstellung im Querschnitt ein Pulverteilchen nach dem Mahlen.

Beim Mahlen des AgMe-Legierungspulvers wird als wesentliches Kriterium eine gleichzeitige Umformung erzielt. Der Grad der Umformung hängt von der verwendeten Mühle, von der Mahldauer und bei Naßmahlung auch etwas von der Mahlflüssigkeit ab. Beim Naßmahlen hat sich Isopropanol als besonders geeignet erwiesen. Der Grad der Umformung kann an der Veränderung der Teilchenform mikroskopisch beschrieben werden. Die verwendeten AgMe-Legierungspulver zeigen nach der Herstellung vor dem Mahlen meist rundliche Form.

In Fig. 1 und Fig. 2 ist der Querschnitt eines Pulverteilchens 11 vor und 21 nach dem Mahlen gezeigt. Der mittlere Durchmesser 12 des rundlichen Teilchens 11 vor dem Mahlen ist etwa auf den halben Durchmesser 22 entsprechend der Dicke des entstandenen plättchenförmigen Teilchens 21 nach dem Mahlen reduziert. Das Hauptkriterium bei der Mahlung ist die Umformung, d. h. die Veränderung der Teilchenform, während der Zerkleinerung. Die Verminderung des mittleren Teilchendurchmessers ist dagegen von untergeordneter Bedeutung. Bei der Mahlbehandlung ändern sich auch die Füll- und Klopfdichten. Die gewünschte Umformung der Pulverteilchen wurde bei Trockenmahlung mit einer Kugelmühle und bei Naßmahlung mit einer Rührwerkskugelmühle erzielt.

### Beispiel 1

Aus den Metallen Silber, Zink und Wismut wurde eine Schmelze der Zusammensetzung 91,8 Massenprozent Ag, 6 Massenprozent Zn und 2,2 Massenprozent Bi hergestellt. Die homogenisierte Legierung wurde durch Druckverdüsung mit Wasser in Metallpulver zerkleinert. Das AgZn-Bi-Legierungspulver der Teilchengröße < 0,2 mm wurde unter Propanol in einer Rührwerkskugelmühle mit Stahlkugeln 15 Minuten lang gemahlen. Dabei ändern sich die Pulvereigenschaften wie folgt : Fülldichte von 3,33 g/cm³ zu 2,78 g/cm³ und die Klopfdichte von 4,17 g/cm³ zu 3,85 g/cm³ ; -die Fließzeit im 60° Trichter bei 4 mm Düsendurchmesser ändert sich von 20 s/100 g zu 27 s/100 g. Bei der Mahlung hat sich die Teilchenform durch Umformung in der in den Figuren 1 und 2 schematisch dargestellten Weise geändert. Nach der Mahlung wird das Pulver getrocknet. Die innere Oxidation erfolgte durch Erwärmen an Luft. Zunächst bei 673 K für 2 Stunden und daran anschließend bei 873 K für 1 Stunde. Die Vollständigkeit der inneren Oxidation des Legierungspulvers zum AgZnOBi₂0₃-Verbundpulver wurde durch Gewichtszunahme festgestellt und die in den Pulverteilchen ausgeschiedenen Oxidteilchen im Querschliff beurteilt. Es wurde eine vollständige innere Oxidation erzielt. wobei die Ausscheidungen der Oxidteilchen zum Teil im Teilchengrößenbereich < 0,5 µm und zum Teil in Teilchengrößen 0,5-2 µm liegt. Das inneroxidierte Verbundpulver wird mit 0,2 %igem Stearinsäure-Ester als preßerleichternder Zusatz vermischt. Das preßfertige Pulver wurd auf einem Preßautomaten zu Zweischichten-Formteilkontaktstücken einer Kontaktschicht von 2,4 mm und einer Silberschicht von etwa 0,3 mm Dicke mit einem Druck von 600 MPa verpreßt. Die Größe der Formteilkontaktstücke betrug 15 x 16 x 2,5 mm³. Die Sinterung der Preßkörper erfolgte bei 1 023 K während 1 Stunde an Luft. Durch Kaltnachpressen mit 800 MPa wurden die Kontaktstücke verdichtet. Während einer zweiten Sinterung bei 1 123 K während 1 Stunde an Luft wurde die Festigkeit weiter gesteigert und durch ein weiteres Kaltnachpressen die Endform der Kontaktstücke erhalten, wobei die Porosität < 2 % betrug.

Die Biegebruchkraft der Kontaktstücke betrug > 1 400 N. Das Gefüge dieses Kontaktwerkstoffes zeigt im Querschliff eine deutliche Ausrichtung, die bei der gleichen Herstellung des Kontaktstückes aus ungemahlenem Pulver nicht vorhanden ist. Durch Erhöhen der Sintertemperatur und der Sinterzeit kann der Grad der Ausrichtung verringert werden.

Bei der Bestimmung der Biegebruchkraft eines Kontaktstückes, z. B. der Größe 15 x 16 x 2,5 mm³, wird dieses auf Rundstäbe von 4 mm Durchmesser, die im Abstand von 12 mm festgelegt sind, aufgelegt und in der Mitte mit einem Biegestempel mit dem Radius 2 mm bis zum Bruch belastet. Bei einem Zweischichtkontaktstück mit einer Silberschicht ist die Silberschicht auf der Druckseite. Die Sinterbedingungen werden so gewählt, daß eine Mindestbruchkraft erreicht wird. Durch Erhöhung der Sintertemperatur und Verlängerung der Sinterzeit kann die Biegebruchkraft erhöht werden.

Die Kontakteigenschaften des Werkstoffes wurden auf einem Prüfschalter bei Bedingungen gemessen, wie sie in « Z.f. Werkstofftechnik/J. of Materials Technology 7, 381 bis 389 (1976) auf Seite 382 in der rechten Spalte der Tabelle 1 angegeben sind. Der Abbrandwert liegt mit 20 mm³ um etwa 30 % günstiger als bei dem Kontaktwerkstoff gleicher Zusammensetzung aus ungemahlenem Pulver.

Dadurch ergibt sich eine Silbereinsparung von etwa 1/3. Die Kontaktwiderstandswerte lagen mit dem RK,-Wert nach dem prellenden Einschalten als 99,8 %-Wert der Verteilungskurve bei 0,2 mΩ, was einer zulässigen Erwärmung im Schaltgerät entspricht.

### Beispiel 2

Eine AgSnBiCu-Legierung wurde in der gleichen Weise zu Legierungspulver verarbeitet, wie bereits im Beispiel 1 beschrieben wurde. Nach der Naßmahlung wie in Beispiel 1 erfolgte die innere Oxidation bei 673 K 6 Stunden lang und daran anschließend bei 873 K 2 Stunden lang an Luft, wobei ein Verbundpulver der Zusammensetzung AgSn0₂ 8,76 Bi₂0₃ 3,57 Cu0 0,98 erhalten wurde. Die Herstellungsdaten, wie sie im Beispiel 1 angegeben sind, konnten auch hier angewendet werden.

## Patentansprüche

1. Verfahren zum Herstellen von Formteilen aus cadmiumfreien Silber-Metalloxid-Verbundwerkstoffen mit mindestens zwei Metalloxid-Anteilen für elektrische Kontaktstücke mit einer löt-oder schweißfähigen zweiten Schicht, bei dem druckverdüstes und anschließend inneroxidiertes Silber-Legierungspulver (AgMe₁Me₂) mit Me₁ aus Zink (Zn), Zinn (Sn) in einer Menge von 12 bis 25 Vol.-% Oxid und Me₂ aus mindestens einem der Metalle Wismut (Bi), Blei (Pb), Kupfer (Cu), Indium (In) in einer Menge von 0,1 bis 2 Vol.-% Oxid zu Formteilen gepreßt und diese durch Sintern an Luft oder neutraler Atmosphäre und durch Nachpressen verdichtet werden, dadurch gekennzeichnet, daß.

a) das druckverdüste Silber-Legierungspulver in einer Mühle trocken oder naß gemahlen wird, um aus den rundlichen Legierungspulverteilchen plättchenförmige Teilchen herzustellen,
b) die innere Oxidation in zwei Stufen durchgeführt wird,
b1) in einem ersten Temperaturbereich zwischen 673 und 773 K während 2 bis 6 Stunden und
b2) in einem zweiten Temperaturbereich zwischen 873 und 1 073 K während 0,5 bis 2 Stunden und
c) in einem Temperaturbereich zwischen 973 und 1 173 K gesintert wird.

2. Verfahren nach Anspruch 1, dadurch gekennzeichnet, daß das inneroxidierte Verbundpulver vor dem Sintern einer weiteren Mahlung unterzogen wird.

## Claims

1. Method of producing preforms of cadmium- free silvermetal oxide compound-materials, having at least two metal oxide constituents, for electrical contacts having a second layer which can be soldered or welded, wherein silver alloy-powder (AgMe₁Me₂), which is atomized under pressure and subsequently internally oxidized, where Me₁ consists of zinc (Zn), tin (Sn) in an amount of 12 to 25 % by volume oxide, and Me₂ consists of at least one of the metals bismuth (Bi), lead (Pb), copper (Cu), indium (In) in an amount of 0.1 to 2 % by volume oxide, is pressed to form preforms which are consolidated by sintering in air or a neutral atmosphere and by subsequent further pressing, characterised in that

a) the silver alloy-powder, which is atomized under pressure, is ground in the dry or wet state in a mill to produce plate-shaped particles from the spherical particles of the alloy-powder,
b) the internal oxidation is carried out in two stages,
b1) in a first temperature range of between 673 and 773 K over 2 to 6 hours, and
b2) in a second temperature range of between 873 and 1,073 K over 0.5 to 2 hours, and
c) sintering takes place in a temperature range of between 973 and 1,173 K.

2. A method as claimed in Claim 1, characterised in that the internally oxidized compound- powder is subjected to a further grinding operation prior to sintering.

## Revendications

1. Procédé de fabrication de pièces de forme en matériau composite argent-oxyde métallique, exempt de cadmium, comprenant au moins deux parties en oxyde métallique pour des plots de contact électriques, avec une seconde couche susceptible d'être brasée ou d'être soudée, qui consiste à comprimer en des pièces de forme de la poudre d'alliage à l'argent (AgMe,Me2) atomisée sous pression et ensuite oxydée à l'intérieur, Me, étant du zinc (Zn) de l'étain (Sn) en une quantité de 12 à 25 % d'oxyde en volume et Me₂ étant au moins l'un des métaux bismuth (Bi), plomb (Pb), cuivre (Cu), indium (In), en une quantité de 0,1 à 2% d'oxyde en volume et à densifier ces pièces moulées par frittage à l'air ou en atmosphère neutre et par recompression, caractérisé en ce qu'il consiste :
a) à broyer, dans un broyeur, à l'état sec ou à l'état humide, la poudre d'alliage à l'argent, atomisée sous pression, pour préparer des particules en forme de plaquettes à partir des particules rondes de poudre d'alliage,
b) à effectuer l'oxydation à l'intérieur en deux stades,
b1) dans une première gamme de températures comprise entre 673 et 773 K pendant 2 à 6 heures, et
b2) dans une seconde gamme de températures comprise entre 873 et 1 073 K pendant une demi-heure à 2 heures, et
c) à fritter, dans une gamme de températures comprise entre 973 et 1 173 K.

2. Procédé suivant la revendication 1, caractérisé en ce qu'il consiste à soumettre la poudre composite oxydée à l'intérieur à un autre broyage avant le frittage.
